# FASCICULE DE BREVET EUROPEEN

(11) **EP 3 008 525 B1**
(45) Date de publication et mention de la délivrance du brevet: **05.07.2017**
(21) Numéro de dépôt: 14725058.3
(22) Date de dépôt: 09.05.2014
(51) Int. Cl.: G04B 43/00, C22C 38/58, G04B 13/02, G04B 15/14, G04B 18/02

(54) **PIÈCE POUR MOUVEMENT D'HORLOGERIE**
TEIL FÜR EIN UHRWERK
PART FOR TIMEPIECE MOVEMENT

(30) Priorité: 12.06.2013 EP 13171680
(43) Date de publication de la demande: 20.04.2016
(73) Titulaire: Nivarox-FAR S.A., 2400 Le Locle (CH)
(72) Inventeur: CHARBON, Christian, CH-2054 Chézard-St-Martin (CH)
(74) Mandataire: Goulette, Ludivine
(86) Numéro de dépôt international: PCT/EP2014/059585
(87) Numéro de publication internationale: WO 2014/198466

(56) Documents cités:
- EP-A2- 1 281 785
- JP-A- 2001 011 579
- JP-A- 2007 248 398
- Anonymous: "NON-METAL", , 10 April 2015 (2015-04-10), XP055336355, Retrieved from the Internet: URL:http://fr.wikipedia.org/w/index.php?ti tle=Non-métal&oldid=112825737 [retrieved on 2017-01-18]

## Description

### Domaine de l'invention

L'invention se rapporte à une pièce pour mouvement d'horlogerie et notamment à une telle pièce qui n'est pas ou peu sensible aux champs magnétiques comme tout ou partie d'un rouage, tout ou partie d'un système de raquetterie ou tout ou partie d'un système d'échappement.

### Arrière-plan de l'invention

Il est connu de former des pièces de mouvement d'horlogerie à partir d'aciers de décolletage qui sont généralement des aciers martensitiques. Des aciers connus de ce type sont par exemple les aciers 15P ou les aciers 20AP.

Ce type de matériau a l'avantage d'être facilement usinable, en particulier d'être apte au décolletage et présente, après des traitements de trempe et de revenu, des propriétés mécaniques élevées très intéressantes pour la réalisation de pièces en pivotement d'un mouvement d'horlogerie. Ces aciers présentent, après traitement thermique, une résistance à l'usure et une dureté qui sont particulièrement élevées.

Bien que fournissant des propriétés mécaniques satisfaisantes pour les applications horlogères décrites ci-dessus, ce type de matériau présente l'inconvénient d'être sensible aux champs magnétiques et à la corrosion.

Le document EP1281785 décrit un acier inoxydable austénitique pour déformation à froid pouvant être suivi d'un usinage, présentant la composition pondérale suivante :
carbone < 0,030%
0,3% < silicium < 1%
5% < manganèse < 9%
4,55% < Nickel < 7%
molybdène < 0,8%
2% < cuivre < 4%
0,02% < azote < 0,060%
soufre < 0,01%
phosphore < 0,030%

Le document JP2001011579 décrit un acier comportant du fer, des impuretés et les éléments suivants : C: 0.05∼0.50%, Si<0.5%, Mn: 6.0 ∼15.0%, Ni: 0∼5.0%, Cr: 10∼20%, N: 0.04∼0.30%, Al<0.10%, S<0.030%, Mo: 0 ∼3.0%, Cu: 0 ∼3.0%.

### Résumé de l'invention

Le but de la présente invention est de pallier tout ou partie les inconvénients cités précédemment en proposant un matériau alternatif bénéficiant des mêmes avantages des aciers 15P et 20AP sans être sensible ni aux champs magnétiques, ni à la corrosion.

A cet effet, l'invention se rapporte à une pièce de micromécanique pour un mouvement d'horlogerie comportant un corps métallique formé avec un unique matériau caractérisée en ce que ledit unique matériau est du type acier austénitique à haute teneur interstitielle, comportant au moins de l'azote et du carbone comme atomes interstitiels, la somme des pourcentages de carbone et d'azote en masse totale du corps métallique étant comprise entre 0,60% et 0,95%, le rapport des pourcentages de carbone et d'azote en masse totale du corps métallique étant compris entre 0,25 et 0,55.

Par conséquent, on comprend qu'à l'aide dudit acier austénitique à haute teneur interstitielle, la pièce de micromécanique est, de manière surprenante, stable chimiquement et physiquement avec l'utilisation d'un unique matériau totalement homogène même en cas d'exposition à des champs magnétiques externes ou à des atmosphères oxydantes.

Conformément à d'autres caractéristiques avantageuses de l'invention :
- ledit unique matériau du type acier austénitique à haute teneur interstitielle comporte au moins un non-métal comme atome interstitiel ;
- ledit au moins un non-métal est de l'azote et/ou du carbone ;
- ledit au moins un non-métal comporte une proportion comprise entre 0,15% et 1,2% de la masse totale dudit corps métallique ;
- ledit au moins un non-métal comporte de l'azote et du carbone et en ce que la somme des pourcentages de carbone et d'azote en masse totale du corps métallique est comprise entre 0,75% et 0,95% ;
- ledit au moins un non-métal comporte de l'azote et du carbone et en ce que le rapport des pourcentages de carbone et d'azote en masse totale du corps métallique est compris entre 0,35 et 0,55 ;
- la somme des pourcentages de carbone et d'azote en masse totale du corps métallique est sensiblement égale à 0,85% et en ce que le rapport des pourcentages de carbone et d'azote en masse totale du corps métallique est sensiblement égale à 0,44 ;
- l'acier austénitique à haute teneur interstitielle est du type acier austénitique inoxydable comprenant au moins 10 % de Cr et au moins 5% de Ni et/ou de Mn ;
- la somme des pourcentages de carbone et d'azote en masse totale du corps métallique est sensiblement égale à 0,8% et en ce que le rapport des pourcentages de carbone et d'azote en masse totale du corps métallique est sensiblement égale à 0,45 ;
- l'acier austénitique à haute teneur interstitielle est du type acier austénitique inoxydable comprenant au moins 10 % de chrome et au moins 5% de nickel et/ou de manganèse ;
- l'acier austénitique à haute teneur interstitielle comporte en outre entre 0,5% et 5% en masse totale de molybdène et/ou du cuivre afin d'améliorer sa tenue à la corrosion ;
- la pièce de micromécanique forme tout ou partie d'un rouage, d'un système de raquetterie ou d'un système d'échappement ;
- la pièce de micromécanique forme un axe de pivotement, une virole, une vis, une tige d'une ancre, une planches de roue, une planche de pignon, une planche de raquette, une planche de roue d'échappement, une baguette d'une ancre, une platine, un pont, une tige de remontoir, un axe de barillet, une bride d'emboîtage ou une masse oscillante.

De plus, l'invention se rapporte à une pièce d'horlogerie caractérisée en ce qu'elle comporte au moins une pièce de micromécanique selon l'une des variantes précédentes.

Par conséquent, de manière surprenante, on comprend qu'à l'aide dudit acier austénitique à haute teneur interstitielle, aucun traitement de durcissement du matériau tel qu'une cémentation ou une nitruration, aucun traitement de protection chimique du matériau ni aucun traitement de blindage magnétique n'est, avantageusement selon l'invention, nécessaire pour utiliser ladite pièce de micromécanique dans un mouvement d'horlogerie même en cas d'exposition à des champs magnétiques externes ou à des atmosphères oxydantes.

Enfin, l'invention se rapporte à un procédé de fabrication d'une pièce de micromécanique comportant les étapes suivantes :
a) se munir d'un matériau du type acier austénitique à haute teneur interstitielle comportant au moins un non-métal comme atome interstitiel, ledit au moins un non-métal étant présent selon une proportion comprise entre 0,15% et 1,2% de la masse totale dudit matériau;
b) former, uniquement à l'aide dudit matériau, une pièce de micromécanique.

Conformément à d'autres caractéristiques avantageuses de l'invention :
- ledit au moins un non-métal est de l'azote et/ou du carbone ;
- ledit au moins un non-métal comporte de l'azote et du carbone et en ce que la somme des pourcentages de carbone et d'azote en masse totale du corps métallique est comprise entre 0,60% et 0,95% ;
- ledit au moins un non-métal comporte de l'azote et du carbone et en ce que le rapport des pourcentages de carbone et d'azote en masse totale du corps métallique est compris entre 0,25 et 0,55 ;
- la somme des pourcentages de carbone et d'azote en masse totale du corps métallique est sensiblement égale à 0,8% et en ce que le rapport des pourcentages de carbone et d'azote en masse totale du corps métallique est sensiblement égale à 0,45 ;
- l'acier austénitique à haute teneur interstitielle est du type acier austénitique inoxydable comprenant au moins 10 % de chrome et au moins 5% de nickel et/ou de manganèse ;
- l'acier austénitique à haute teneur interstitielle comporte du bismuth, du plomb, du tellure, du sélénium, du calcium, du soufre ou du manganèse avec du soufre ;
- selon un premier mode de réalisation, l'étape b) comporte une phase de déformation dudit matériau sous forme de bande ;
- la phase de déformation est suivie d'une phase de découpage pour former ladite pièce de micromécanique dans une partie de la bande ;
- selon un deuxième mode de réalisation, l'étape b) comporte une phase de déformation dudit matériau sous forme de barre ou de fil ;
- la phase de déformation est suivie d'une phase de découpage pour former ladite pièce de micromécanique dans une partie de la barre ou du fil ;
- selon le deuxième mode de réalisation, l'étape b) comporte une phase finale de roulage ;
- le procédé comporte, après l'étape b), une étape finale de polissage et/ou de traitement thermique.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue éclatée d'un mouvement horloger selon l'invention ;
- la figure 2 est une vue partielle d'un rouage selon l'invention ;
- la figure 3 est une vue d'une ancre selon l'invention ;
- la figure 4 est une vue d'une tige de remontoir selon l'invention ;
- la figure 5 est une vue d'une masse oscillante selon l'invention.

### Description détaillée des modes de réalisation préférés

A la figure 1, on peut voir une représentation partielle d'un mouvement horloger 1 selon l'invention destiné à être monté dans une pièce d'horlogerie. Le mouvement 1 comporte préférentiellement un résonateur 3 comprenant un balancier 5 et un spiral 7 destinés à réguler le mouvement 1. Le résonateur 3 est, de manière préférée, monté pivotant, notamment à l'aide d'une virole 26 du spiral 7 montée sur un axe, entre un pont 2 et une platine 4 et comporte un système de raquetterie 21 monté sur le pont 2 comprenant principalement une raquette 17. On peut voir, à la figure 1, que le pont 2 est fixé sur la platine 4 notamment à l'aide d'une vis 28.

A la figure 1, on peut également voir que le mouvement 1 comporte également un système d'échappement 9 comprenant une ancre 11 du type suisse et une roue d'échappement 13 destinées à distribuer au rouage 15 les déplacements du résonateur 3 mais également à l'entretenir. Le système d'échappement 9 est, de manière préférée, monté entre deux ponts 6, 8 et une platine 4.

Enfin, le rouage 19 est destiné à transmettre l'énergie du barillet (non représenté) au résonateur mais également à recharger le barillet à l'aide par exemple d'une tige de remontoir 19, d'un axe de barillet, de brides d'emboîtage ou d'une masse oscillante 23.

Tout ou partie de ces pièces de micromécanique est actuellement formé à partir d'aciers 15P et 20AP et est donc sensible aux champs magnétiques et à la corrosion. Si leur sensibilité peut être gênante directement dans le cas d'une pièce en mouvement, elle peut également l'être indirectement en influençant une autre pièce adjacente.

Par conséquent, l'invention se rapporte à une pièce de micromécanique pour un mouvement d'horlogerie comportant un corps métallique formé avec un unique matériau du type acier austénitique à haute teneur interstitielle. Dans la présente description, par acier austénitique, il faut comprendre un alliage comportant majoritairement du fer sous forme sensiblement austénitique. En effet, dans n'importe quelle production, il est difficile de garantir que toute la structure soit austénitique.

Ainsi, avantageusement selon l'invention, après des études de développement, il a été possible, de manière surprenante, de fabriquer des pièces en acier austénitique inoxydables qui sont peu ou pas sensibles à des champs magnétiques externes et à des atmosphères oxydantes à l'aide d'un unique matériau.

Un tel acier austénitique à haute teneur interstitielle comporte au moins un non-métal comme atome interstitiel tel que de l'azote et/ou du carbone selon une proportion homogène, c'est-à-dire dans tout le corps métallique, comprise entre 0,15% et 1,2% de la masse totale dudit corps métallique. On comprend donc que l'acier austénitique selon l'invention peut comporter uniquement des atomes interstitiels en carbone, uniquement des atomes interstitiels en azote ou aussi bien des atomes de carbone que des atomes d'azote.

Il a également été montré que, dans le cas où les atomes interstitiels sont formés par du carbone et de l'azote, les propriétés sont optimales pour la fabrication de pièces d'horlogerie pour une somme des pourcentages de carbone et d'azote en masse totale du corps métallique comprise entre 0,60% et 0,95% et/ou pour un rapport des pourcentages de carbone et d'azote en masse totale du corps métallique compris entre 0,25 et 0,55.

De plus, préférentiellement, l'acier austénitique à haute teneur interstitielle est du type acier austénitique inoxydable comprenant au moins 10 % de chrome et au moins 5% de nickel et/ou de manganèse, le reste étant en fer. On comprend donc que l'acier austénitique selon l'invention peut comporter uniquement au moins 5% de la masse totale dudit corps métallique en nickel, uniquement au moins 5% de la masse totale dudit corps métallique en manganèse, ou au moins 5% de la masse totale dudit corps métallique en nickel et au moins 5% de la masse totale dudit corps métallique en manganèse.

A titre d'exemple nullement limitatif, il a été développé un acier austénitique du type chrome manganèse donnant entière satisfaction dont la somme, c'est-à-dire C+N, est sensiblement égale à 0,8% en masse totale du corps métallique et le rapport des pourcentages de carbone et d'azote en masse totale du corps métallique, c'est-à-dire C/N, est sensiblement égale à 0,45. L'alliage 1 du tableau 1 ci-dessous répond à ces proportions.

Plus généralement, tout élément gammagène, c'est-à-dire favorisant la phase y d'un acier, peut remplacer tout ou partie du manganèse afin de favoriser la phase austénitique comme, par exemple, du cobalt ou du cuivre. Les proportions de remplacement du cobalt et/ou du cuivre peuvent être déterminées à l'aide du modèle suivant : $Nickel é quivalent = \left(%Ni\right) + \left(%Co\right) + 0 , 5 \left(%Mn\right) + 30 \left(%C\right) + 0 , 3 \left(%Cu\right) + 25 \left(%N\right)$ dans lequel, les pourcentages représentent la proportion en masse du matériau par rapport à la masse totale du corps métallique.

Selon une alternative particulière, l'acier austénitique à haute teneur interstitielle selon l'invention peut également comporter du bismuth, du plomb, du tellure, du sélénium, du calcium, du soufre et/ou du soufre avec du manganèse (lorsque l'acier ne comporte pas de manganèse) comme adjuvant afin d'améliorer l'usinabilité de ladite pièce de micromécanique. En effet, il a été montré que ces composés utilisés seuls ou en combinaison comme adjuvants permettaient de former des discontinuités de matière dans le matériau aptes à limiter la longueur des copeaux et, par conséquent, faciliter l'usinage dudit matériau. La proportion du bismuth, du plomb, du tellure, du sélénium, du calcium, du soufre et/ou du soufre avec du manganèse (lorsque l'acier ne comporte pas de manganèse) est préférentiellement comprise entre 0,05% et 3% en masse totale du corps métallique.

Par conséquent, au vu des avantages cités ci-dessus, il a été montré, de manière préférée, que la pièce de micromécanique selon l'invention est particulièrement avantageuse dans une pièce d'horlogerie lorsqu'elle forme tout ou partie d'un rouage 15 comme une planche 14 de roue, une planche 18 de pignon ou un axe 16 de pivotement, tout ou partie d'un système de raquetterie 21 comme une planche 20 de raquette 17 ou tout ou partie d'un système d'échappement 9 comme une planche 22 de roue d'échappement 13, un axe 24 de pivotement, une baguette 10 d'ancre 11 ou une tige 12 d'ancre 11.

Bien entendu, même si elles ne sont pas privilégiées, d'autres pièces de micromécanique peuvent être envisagées et ce même si elles ne sont pas faites habituellement en acier 15P ou en acier 20AP. Ainsi, de manière non limitative, il peut notamment être envisagé avantageusement de former la platine 4 et/ou les ponts 2, 6, 8 et/ou la tige 19 de remontoir et/ou la masse oscillante 23 et/ou la virole 26 et/ou la vis 28 à l'aide d'un acier austénitique à haute teneur interstitielle selon l'invention.

Le tableau 1 ci-dessous donne des exemples d'alliages qui sont susceptibles d'être utilisés pour former des pièces de micromécanique selon l'invention :

**Tableau 1 : Exemples d'alliages selon l'invention**

| | **C** | **N** | **Cr** | **Mn** | **Mo** | **Si** | **Cu** | **Ni** | **Nb** | **Fe** |
|---|---|---|---|---|---|---|---|---|---|---|
| 1 | 0,15-0,25 | 0,45-0,55 | 16,50-18,00 | 9,50-12,50 | 2,70-3,70 | 0,20-0,60 | 0,25 | | | Reste |
| 2 | 0,11 | 0,25 | 18,5 | 6 | | 0,8 | | 7 | | Reste |
| 3 | 0,08 | 0,90 | 19,00-23,00 | 21,00-24,00 | 0,50-1,50 | 0,75 | 0,25 | 0,10 | | Reste |
| 4 | 0,08 | 0,95 | 21 | 23 | 0,7 | | | 0,30 | | Reste |
| 5 | 0,04 | 0,4 | 21,3 | 3,6 | 2,4 | 0,25 | | 9,5 | 0,35 | Reste |
| 6 | 0,06 | 0,81 | 16,55 | 12, 93 | 3,1 | 0,98 | | 0,29 | | Reste |
| 7 | 0,06 | 0,89 | 18,03 | 18,8 | | 0,31 | | 0,37 | | Reste |
| 8 | 0,04 | 1,01 | 20,92 | 23,32 | 0,69 | 0,22 | | | | Reste |
| 9 | 0,041 | 0,81 | 17,81 | 18,64 | 1,88 | 0,06 | | 0,07 | | Reste |
| 10 | 0,03 | 0,8 | 20,69 | 9,82 | 2,41 | 0,2 | | 0,10 | | Reste |
| 11 | 0,03 | 0,5 | 25,0 | 6,0 | 5,0 | | | 17,0 | 0,45 | Reste |
| 12 | 0,03 | 0,2 | 17,5 | 1,0 | 4,0 | | | 13,5 | | Reste |

Lors des études de développement, il est apparu que les alliages 1 et 2 étaient les plus satisfaisants pour les applications horlogères. Comme expliqué ci-dessus, l'alliage 1 donne entière satisfaction quant à son usinabilité et sa dureté (entre 600 HV et 900 HV, c'est-à-dire sensiblement équivalent à l'acier 20AP) sans être sensible ni aux champs magnétiques, ni à la corrosion. L'alliage 2 s'est révélé moins dur que l'alliage 1 (entre 500 HV et 700 HV) mais reste cependant toujours supérieur à la dureté de l'acier 316L et donc est compatible à la fabrication de pièces en mouvement mais également aux étapes de roulage.

L'invention se rapporte également à un procédé de fabrication d'une pièce de micromécanique comportant les étapes suivantes :
a) se munir d'un matériau du type acier austénitique à haute teneur interstitielle comportant au moins un non-métal comme atome interstitiel, ledit au moins un non-métal étant présent selon une proportion comprise entre 0,15% et 1,2% de la masse totale dudit matériau;
b) former, à l'aide dudit matériau uniquement, une pièce de micromécanique.

On comprend immédiatement un des avantages de l'invention. En effet, un acier austénitique à haute teneur interstitielle ne nécessite pas de lourdes étapes de mise en oeuvre et notamment aucun traitement de durcissement du matériau selon une certaine épaisseur, aucun traitement de protection chimique du matériau ni aucun traitement de blindage magnétique.

En effet, de manière surprenante, les aciers austénitiques à haute teneur interstitielle s'accordent aux exigences élevées de l'horlogerie sans traitement particulier dédié à la protection aux champs magnétiques et à la corrosion.

Comme expliqué ci-dessus, l'étape a) consiste principalement à couler un acier austénitique à haute teneur interstitielle comportant au moins un non-métal comme atome interstitiel tel que de l'azote et/ou du carbone selon une proportion homogène, c'est-à-dire dans tout le corps métallique, comprise entre 0,15% et 1,2% de la masse totale dudit corps métallique.

Selon une alternative préférée, la somme des pourcentages de carbone et d'azote en masse totale du corps métallique est comprise entre 0,60% et 0,95% et/ou le rapport des pourcentages de carbone et d'azote en masse totale du corps métallique est compris entre 0,25 et 0,55.

De plus, préférentiellement, l'acier austénitique à haute teneur interstitielle selon l'invention est du type acier austénitique inoxydable comprenant au moins 10 % de chrome et au moins 5% de nickel et/ou au moins 5% de manganèse, le reste étant en fer.

A titre d'exemple nullement limitatif, un acier austénitique du type chrome manganèse dont la somme, c'est-à-dire C+N, est sensiblement égale à 0,8% en masse totale du corps métallique et le rapport des pourcentages de carbone et d'azote en masse totale du corps métallique, c'est-à-dire C/N, est sensiblement égale à 0,45, donne entière satisfaction. L'alliage 1 du tableau 1 ci-dessus répond à ces proportions.

Selon une alternative particulière, l'acier austénitique à haute teneur interstitielle selon l'invention peut également comporter du bismuth, du plomb, du tellure, du sélénium, du calcium, du soufre et/ou du soufre avec du manganèse (lorsque l'acier ne comporte pas de manganèse) selon une proportion comprise entre 0,05% et 3% en masse totale du corps métallique afin d'améliorer l'usinabilité de ladite pièce de micromécanique.

Ainsi, selon un premier mode de réalisation, l'étape b) comporte une phase de déformation dudit matériau sous forme de bande. Puis la phase de déformation est suivie d'une phase de découpage pour former ladite pièce de micromécanique dans une partie de la bande. La phase de découpage, dans le premier mode de réalisation, comporte préférentiellement un emboutissage d'une ébauche de la pièce puis un usinage des surfaces fonctionnelles, éventuellement suivi d'un rectifiage.

Le premier mode de réalisation permet, à titre d'exemple, de former des planches 14 de roue, des planches 18 de pignon, une planche 20 de raquette 17, des planches 22 de roue d'échappement 13, des viroles 26 ou une baguette 10 d'ancre 11.

Selon un deuxième mode de réalisation, l'étape b) comporte une phase de déformation dudit matériau sous forme de barre ou de fil. Puis la phase de déformation est suivie d'une phase de découpage pour former ladite pièce de micromécanique dans une partie de la barre ou du fil. La phase de découpage, pouvant être assimilée à un tournage, dans le deuxième mode de réalisation, comporte préférentiellement un décolletage des surfaces fonctionnelles, éventuellement suivi d'un rectifiage. Enfin, le procédé selon le deuxième mode de réalisation, l'étape b) comporte, préférentiellement, une phase finale de roulage. Le deuxième mode de réalisation permet, à titre d'exemple, de former des axes 16, 24 de pivotement, des viroles 26, des vis 28 ou des tiges 12 d'ancre 11.

Bien entendu, la présente invention ne se limite pas à l'exemple illustré mais est susceptible de diverses variantes et modifications qui apparaîtront à l'homme de l'art. En particulier, le procédé peut comporter, après l'étape b), une étape finale de polissage et/ou de traitement thermique destinée à finir la pièce de micromécanique.

De plus, dans le but d'améliorer la tenue à la corrosion, l'acier austénitique à haute teneur interstitielle peut également comporter du molybdène selon une proportion comprise entre 0,5% et 5% en masse totale du corps métallique et/ou du cuivre selon une proportion comprise entre 0,5% et 5% en masse totale du corps métallique.

Enfin, afin d'offrir un effet désoxydant, c'est-à-dire limiter l'oxygène dans la matière en fusion, lors des étapes de fonderie, l'acier austénitique à haute teneur interstitielle peut également comporter du silicium selon une proportion sensiblement inférieure ou égale à 0,6% en masse totale du corps métallique et/ou du manganèse selon une proportion sensiblement inférieure ou égale à 0,6% en masse totale du corps métallique.

## Revendications

1. Pièce de micromécanique (2, 4, 5, 6, 7, 8, 10, 11, 12, 13, 14, 15, 16, 17, 18, 19, 20, 22, 23, 24, 26, 28) pour un mouvement d'horlogerie (1) comportant un corps métallique formé avec un unique matériau du type acier austénitique à haute teneur interstitielle comportant au moins de l'azote et du carbone comme atomes interstitiels, la somme des pourcentages de carbone et d'azote en masse totale du corps métallique étant comprise entre 0,60% et 0,95%, **caractérisée en ce que** le rapport des pourcentages de carbone et d'azote en masse totale du corps métallique est compris entre 0,25 et 0,55.

2. Pièce de micromécanique (2, 4, 5, 6, 7, 8, 10, 11, 12, 13, 14, 15, 16, 17, 18, 19, 20, 22, 23, 24, 26, 28) selon la revendication 1, **caractérisée en ce que** le pourcentage d'azote en masse totale du corps métallique est compris entre 0,45% et 0,55%.

3. Pièce de micromécanique (2, 4, 5, 6, 7, 8, 10, 11, 12, 13, 14, 15, 16, 17, 18, 19, 20, 22, 23, 24, 26, 28) selon la revendication 1 ou 2, **caractérisée en ce que** le pourcentage de carbone en masse totale du corps métallique est compris entre 0,15% et 0,25%.

4. Pièce de micromécanique (2, 4, 5, 6, 7, 8, 10, 11, 12, 13, 14, 15, 16, 17, 18, 19, 20, 22, 23, 24, 26, 28) selon l'une des revendications précédentes, **caractérisée en ce que** la somme des pourcentages de carbone et d'azote en masse totale du corps métallique est sensiblement égale à 0,8% et **en ce que** le rapport des pourcentages de carbone et d'azote en masse totale du corps métallique est sensiblement égale à 0,45.

5. Pièce de micromécanique (2, 4, 5, 6, 7, 8, 10, 11, 12, 13, 14, 15, 16, 17, 18, 19, 20, 22, 23, 24, 26, 28) selon l'une des revendications précédentes, **caractérisée en ce que** ledit acier austénitique à haute teneur interstitielle est du type acier austénitique inoxydable comprenant au moins 10 % de chrome et au moins 5% de nickel et/ou de manganèse.

6. Pièce de micromécanique (2, 4, 5, 6, 7, 8, 10, 11, 12, 13, 14, 15, 16, 17, 18, 19, 20, 22, 23, 24, 26, 28) selon la revendication précédente, **caractérisée en ce que** ledit acier austénitique à haute teneur interstitielle comporte en outre entre 0,5% et 5% en masse totale de molybdène et/ou du cuivre afin d'améliorer sa tenue à la corrosion.

7. Pièce de micromécanique (2, 4, 5, 6, 7, 8, 10, 11, 12, 13, 14, 15, 16, 17, 18, 19, 20, 22, 23, 24, 26, 28) pour un mouvement d'horlogerie (1) comportant un corps métallique formé avec un unique matériau du type acier austénitique à haute teneur interstitielle comportant au moins de l'azote et du carbone comme atomes interstitiels **caractérisée en ce que** la somme des pourcentages de carbone et d'azote en masse totale du corps métallique est égale à 0,36% et le rapport des pourcentages de carbone et d'azote en masse totale du corps métallique est égal à 0,44.

8. Pièce de micromécanique (2, 4, 5, 6, 7, 8, 10, 11, 12, 13, 14, 15, 16, 17, 18, 19, 20, 22, 23, 24, 26, 28) selon la revendication précédente, **caractérisée en ce que** le pourcentage d'azote en masse totale du corps métallique est égal à 0,25%.

9. Pièce de micromécanique (2, 4, 5, 6, 7, 8, 10, 11, 12, 13, 14, 15, 16, 17, 18, 19, 20, 22, 23, 24, 26, 28) selon la revendication 7 ou 8, **caractérisée en ce que** le pourcentage de carbone en masse totale du corps métallique est égal à 0,11%.

10. Pièce de micromécanique (2, 4, 5, 6, 7, 8, 10, 11, 12, 13, 14, 15, 16, 17, 18, 19, 20, 22, 23, 24, 26, 28) selon l'une des revendications 7 à 9, **caractérisée en ce que** ledit acier austénitique à haute teneur interstitielle est du type acier austénitique inoxydable comprenant 18,5 % de chrome, 7% de nickel et 6% de manganèse.

11. Pièce de micromécanique selon l'une des revendications précédentes, **caractérisée en ce qu'**elle forme tout ou partie d'un rouage (15), tout ou partie d'un système de raquetterie (21) ou tout ou partie d'un système d'échappement (9).

12. Pièce de micromécanique selon l'une des revendications précédentes, **caractérisée en ce que** la pièce forme un axe (16, 24) de pivotement, une virole (26), une vis (28), une tige (12) d'une ancre (11), une planches (14) de roue, une planche (18) de pignon, une planche (20) de raquette (17), une planche (22) de roue d'échappement (13), une baguette (10) d'une ancre (11), une platine (4), un pont (2, 6, 8), une tige (19) de remontoir, un axe de barillet, une bride d'emboîtage ou une masse oscillante (23).

13. Pièce d'horlogerie **caractérisée en ce qu'**elle comporte au moins une pièce de micromécanique (2, 4, 5, 6, 7, 8, 10, 11, 12, 13, 14, 15, 16, 17, 18, 19, 20, 22, 23, 24, 26, 28) selon l'une des revendications précédentes.

14. Procédé de fabrication d'une pièce de micromécanique (2, 4, 5, 6, 7, 8, 10, 11, 12, 13, 14, 15, 16, 17, 18, 19, 20, 22, 23, 24, 26, 28) comportant les étapes suivantes :
a) se munir d'un matériau du type acier austénitique à haute teneur interstitielle comportant au moins de l'azote et du carbone comme atomes interstitiels, la somme des pourcentages de carbone et d'azote en masse totale du corps métallique étant comprise entre 0,60% et 0,95% et le rapport des pourcentages de carbone et d'azote en masse totale du corps métallique étant compris entre 0,25 et 0,55;
b) former, uniquement à l'aide dudit matériau, une pièce de micromécanique (2, 4, 5, 6, 7, 8, 10, 11, 12, 13, 14, 15, 16, 17, 18, 19, 20, 22, 23, 24, 26, 28).

15. Procédé selon la revendication 14, **caractérisée en ce que** le pourcentage d'azote en masse totale du corps métallique est compris entre 0,45% et 0,55%.

16. Procédé selon la revendication 14 ou 15, **caractérisée en ce que** le pourcentage de carbone en masse totale du corps métallique est compris entre 0,15% et 0,25%.

17. Procédé selon l'une des revendications 14 à 16, **caractérisée en ce que** la somme des pourcentages de carbone et d'azote en masse totale du corps métallique est sensiblement égale à 0,8% et **en ce que** le rapport des pourcentages de carbone et d'azote en masse totale du corps métallique est sensiblement égale à 0,45.

18. Procédé selon l'une des revendications 14 à 17, **caractérisé en ce que** ledit acier austénitique à haute teneur interstitielle est du type acier austénitique inoxydables comprenant au moins 10 % de chrome et au moins 5% de nickel et/ou de manganèse.

19. Procédé de fabrication d'une pièce de micromécanique (2, 4, 5, 6, 7, 8, 10, 11, 12, 13, 14, 15, 16, 17, 18, 19, 20, 22, 23, 24, 26, 28) comportant les étapes suivantes :
a) se munir d'un matériau du type acier austénitique à haute teneur interstitielle comportant au moins de l'azote et du carbone comme atomes interstitiels, la somme des pourcentages de carbone et d'azote en masse totale du corps métallique est égale à 0,36% et le rapport des pourcentages de carbone et d'azote en masse totale du corps métallique est égal à 0,44;
b) former, uniquement à l'aide dudit matériau, une pièce de micromécanique (2, 4, 5, 6, 7, 8, 10, 11, 12, 13, 14, 15, 16, 17, 18, 19, 20, 22, 23, 24, 26, 28).

20. Procédé selon la revendication 19, **caractérisée en ce que** le pourcentage d'azote en masse totale du corps métallique est égal à 0,25%.

21. Procédé selon la revendication 19 ou 20, **caractérisée en ce que** le pourcentage de carbone en masse totale du corps métallique est égal à 0,11%.

22. Procédé selon l'une des revendications 19 à 21, **caractérisé en ce que** ledit acier austénitique à haute teneur interstitielle est du type acier austénitique inoxydable comprenant 18,5 % de chrome, 7% de nickel et 6% de manganèse.

23. Procédé selon l'une des revendications 14 à 22, **caractérisé en ce que** ledit acier austénitique à haute teneur interstitielle comporte du bismuth, du plomb, du tellure, du sélénium, du calcium, du soufre ou du manganèse avec du soufre comme adjuvant afin d'améliorer l'usinabilité de ladite pièce de micromécanique.

24. Procédé selon l'une des revendications 14 à 23, **caractérisé en ce que** l'étape b) comporte une phase de déformation dudit matériau sous forme de bande.

25. Procédé selon la revendication précédente, **caractérisé en ce que** la phase de déformation est suivie d'une phase de découpage pour former ladite pièce de micromécanique dans une partie de la bande.

26. Procédé selon l'une des revendications 14 à 23, **caractérisé en ce que** l'étape b) comporte une phase de déformation dudit matériau sous forme de barre ou de fil.

27. Procédé selon la revendication précédente, **caractérisé en ce que** la phase de déformation est suivie d'une phase de découpage pour former ladite pièce de micromécanique dans une partie de la barre ou du fil.

28. Procédé selon la revendication précédente, **caractérisé en ce que** l'étape b) comporte une phase finale de roulage.

29. Procédé selon l'une des revendications 14 à 28, **caractérisé en ce qu'**il comporte, après l'étape b), une étape finale de polissage et/ou de traitement thermique.

## Patentansprüche

1. Mikromechanisches Teil (2, 4, 5, 6, 7, 8, 10, 11, 12, 13, 14, 15, 16, 17, 18, 19, 20, 22, 23, 24, 26, 28) für ein Uhrwerk (1), umfassend einen Metallkörper, der aus einem einzigen Material vom Typ Austenitstahl mit hohem Zwischenraumanteil, der zumindest Stickstoff und Kohlenstoff als Zwischenraumatome enthält, gebildet ist, wobei die Summe der prozentualen Anteile von Kohlenstoff und Stickstoff an der Gesamtmasse des Metallkörpers im Bereich von 0,60 % bis 0,95 % liegt, **dadurch gekennzeichnet, dass** das Verhältnis der prozentualen Anteile von Kohlenstoff und Stickstoff an der Gesamtmasse des Metallkörpers im Bereich von 0,25 bis 0,55 liegt.

2. Mikromechanisches Teil (2, 4, 5, 6, 7, 8, 10, 11, 12, 13, 14, 15, 16, 17, 18, 19, 20, 22, 23, 24, 26, 28) nach Anspruch 1, **dadurch gekennzeichnet, dass** der prozentuale Anteil von Stickstoff an der Gesamtmasse des Metallkörpers im Bereich von 0,45 % bis 0,55 % liegt.

3. Mikromechanisches Teil (2, 4, 5, 6, 7, 8, 10, 11, 12, 13, 14, 15, 16, 17, 18, 19, 20, 22, 23, 24, 26, 28) nach Anspruch 1 oder 2, **dadurch gekennzeichnet, dass** der prozentuale Anteil von Kohlenstoff an der Gesamtmasse des Metallkörpers im Bereich von 0,15 % bis 0,25 % liegt.

4. Mikromechanisches Teil (2, 4, 5, 6, 7, 8, 10, 11, 12, 13, 14, 15, 16, 17, 18, 19, 20, 22, 23, 24, 26, 28) nach einem der vorhergehenden Ansprüche, **dadurch gekennzeichnet, dass** die Summe der prozentualen Anteile von Kohlenstoff und Stickstoff an der Gesamtmasse des Metallkörpers im Wesentlichen gleich 0,8 % ist und dass das Verhältnis der prozentualen Anteile von Kohlenstoff und Stickstoff an der Gesamtmasse des Metallkörpers im Wesentlichen gleich 0,45 ist.

5. Mikromechanisches Teil (2, 4, 5, 6, 7, 8, 10, 11, 12, 13, 14, 15, 16, 17, 18, 19, 20, 22, 23, 24, 26, 28) nach einem der vorhergehenden Ansprüche, **dadurch gekennzeichnet, dass** der Austenitstahl mit hohem Zwischenraumanteil vom Typ Austenit-Edelstahl ist, der mindestens 10 % Chrom und mindestens 5 % Nickel und/oder Mangan enthält.

6. Mikromechanisches Teil (2, 4, 5, 6, 7, 8, 10, 11, 12, 13, 14, 15, 16, 17, 18, 19, 20, 22, 23, 24, 26, 28) nach dem vorhergehenden Anspruch, **dadurch gekennzeichnet, dass** der Austenitstahl mit hohem Zwischenraumanteil ferner 0,5 % bis 5 % der Gesamtmasse Molybdän und/oder Kupfer enthält, um seine Korrosionsbeständigkeit zu verbessern.

7. Mikromechanisches Teil (2, 4, 5, 6, 7, 8, 10, 11, 12, 13, 14, 15, 16, 17, 18, 19, 20, 22, 23, 24, 26, 28) für ein Uhrwerk (1), das einen Metallkörper enthält, der aus einem einzigen Material vom Typ Austenitstahl mit hohem Zwischenraumanteil, der mindestens Stickstoff und Kohlenstoff als Zwischenraumatome enthält, gebildet ist, **dadurch gekennzeichnet, dass** die Summe der prozentualen Anteile von Kohlenstoff und Stickstoff an der Gesamtmasse des Metallkörpers gleich 0,36 % ist und dass das Verhältnis der prozentualen Anteile von Kohlenstoff und Stickstoff an der Gesamtmasse des Metallkörpers gleich 0,44 ist.

8. Mikromechanisches Teil (2, 4, 5, 6, 7, 8, 10, 11, 12, 13, 14, 15, 16, 17, 18, 19, 20, 22, 23, 24, 26, 28) nach dem vorhergehenden Anspruch, **dadurch gekennzeichnet, dass** der prozentuale Anteil von Stickstoff an der Gesamtmasse des Metallkörpers gleich 0,25 % ist.

9. Mikromechanisches Teil (2, 4, 5, 6, 7, 8, 10, 11, 12, 13, 14, 15, 16, 17, 18, 19, 20, 22, 23, 24, 26, 28) nach Anspruch 7 oder 8, **dadurch gekennzeichnet, dass** der prozentuale Anteil von Kohlenstoff an der Gesamtmasse des Metallkörpers gleich 0,11 % ist.

10. Mikromechanisches Teil (2, 4, 5, 6, 7, 8, 10, 11, 12, 13, 14, 15, 16, 17, 18, 19, 20, 22, 23, 24, 26, 28) nach einem der Ansprüche 7 bis 9, **dadurch gekennzeichnet, dass** der Austenitstahl mit hohem Zwischenraumanteil vom Typ Austenit-Edelstahl ist, der 18,5 % Chrom, 7 % Nickel und 6 % Mangan enthält.

11. Mikromechanisches Teil nach einem der vorhergehenden Ansprüche, **dadurch gekennzeichnet, dass** es ein gesamtes Räderwerk (15) oder einen Teil davon, eine gesamte Rückervorrichtung (21) oder einen Teil davon oder ein gesamtes Hemmungssystem (9) oder einen Teil davon bildet.

12. Mikromechanisches Teil nach einem der vorhergehenden Ansprüche, **dadurch gekennzeichnet, dass** das Teil eine Drehwelle (16, 24), eine Spiralrolle (26), eine Schraube (28), eine Welle (12) eines Ankers (11), eine Platte (14) eines Zahnrades, eine Platte (18) eines Ritzels, eine Platte (20) eines Rückers (17), eine Platte (22) eines Hemmungsrades (13), eine Stange (10) eines Ankers (11), eine Platine (4), eine Brücke (2, 6, 8), eine Aufzugwelle (19), eine Federhauswelle, einen Einschalungssteg oder eine Schwingmasse (23) bildet.

13. Zeitmessgerät, **dadurch gekennzeichnet, dass** es mindestens ein mikromechanisches Teil (2, 4, 5, 6, 7, 8, 10, 11, 12, 13, 14, 15, 16, 17, 18, 19, 20, 22, 23, 24, 26, 28) nach einem der vorhergehenden Ansprüche umfasst.

14. Verfahren zum Herstellen eines mikromechanischen Teils (2, 4, 5, 6, 7, 8, 10, 11, 12, 13, 14, 15, 16, 17, 18, 19, 20, 22, 23, 24, 26, 28), umfassend die folgenden Schritte:
a) Bereitstellen eines Materials vom Typ Austenitstahl mit hohem Zwischenraumanteil, der zumindest Stickstoff und Kohlenstoff als Zwischenraumatome enthält, wobei die Summe der prozentualen Anteile von Kohlenstoff und Stickstoff an der Gesamtmasse des Metallkörpers im Bereich von 0,60 % bis 0,95 % liegt und das Verhältnis der prozentualen Anteile von Kohlenstoff und Stickstoff an der Gesamtmasse des Metallkörpers im Bereich von 0,25 bis 0,55 liegt;
b) Bilden eines mikromechanischen Teils (2, 4, 5, 6, 7, 8, 10, 11, 12, 13, 14, 15, 16, 17, 18, 19, 20, 22, 23, 24, 26, 28) ausschließlich mittels dieses Materials.

15. Verfahren nach Anspruch 14, **dadurch gekennzeichnet, dass** der prozentuale Anteil von Stickstoff an der Gesamtmasse des Metallkörpers im Bereich von 0,45 % bis 0,55 % liegt.

16. Verfahren nach Anspruch 14 oder 15, **dadurch gekennzeichnet, dass** der prozentuale Anteil von Kohlenstoff an der Gesamtmasse des Metallkörpers im Bereich von 0,15 % bis 0,25 % liegt.

17. Verfahren nach einem der Ansprüche 14 bis 16, **dadurch gekennzeichnet, dass** die Summe der prozentualen Anteile von Kohlenstoff und Stickstoff an der Gesamtmasse des Metallkörpers im Wesentlichen gleich 0,8 % ist und dass das Verhältnis der prozentualen Anteile von Kohlenstoff und Stickstoff an der Gesamtmasse des Metallkörpers im Wesentlichen gleich 0,45 ist.

18. Verfahren nach einem der Ansprüche 14 bis 17, **dadurch gekennzeichnet, dass** der Austenitstahl mit hohem Zwischenraumanteil vom Typ Austenit-Edelstahl ist, der mindestens 10 % Chrom und mindestens 5% Nickel und/oder Mangan enthält.

19. Verfahren zur Herstellung eines mikromechanischen Teils (2, 4, 5, 6, 7, 8, 10, 11, 12, 13, 14, 15, 16, 17, 18, 19, 20, 22, 23, 24, 26, 28), umfassend die folgenden Schritte:
a) Bereitstellen eines Materials vom Typ Austenitstahl mit hohem Zwischenraumanteil, der zumindest Stickstoff und Kohlenstoff als Zwischenraumatome enthält, wobei die Summe der prozentualen Anteile von Kohlenstoff und Stickstoff an der Gesamtmasse des Metallkörpers gleich 0,36 % ist und das Verhältnis der prozentualen Anteile von Kohlenstoff und Stickstoff an der Gesamtmasse des Metallkörpers gleich 0,44 ist;
b) Bilden eines mikromechanischen Teils (2, 4, 5, 6, 7, 8, 10, 11, 12, 13, 14, 15, 16, 17, 18, 19, 20, 22, 23, 24, 26, 28) ausschließlich mittels dieses Materials.

20. Verfahren nach Anspruch 19, **dadurch gekennzeichnet, dass** der prozentuale Anteil von Stickstoff an der Gesamtmasse des Metallkörpers gleich 0,25 % ist.

21. Verfahren nach Anspruch 19 oder 20, **dadurch gekennzeichnet, dass** der prozentuale Anteil von Kohlenstoff an der Gesamtmasse des Metallkörpers gleich 0,11 % ist.

22. Verfahren nach einem der Ansprüche 19 bis 21, **dadurch gekennzeichnet, dass** der Austenitstahl mit hohem Zwischenraumanteil vom Typ Austenit-Edelstahl ist, der 18,5 % Chrom, 7 % Nickel und 6 % Mangan enthält.

23. Verfahren nach einem der Ansprüche 14 bis 22, **dadurch gekennzeichnet, dass** der Austenitstahl mit hohem Zwischenraumanteil Bismut, Blei, Tellur, Selen, Calcium, Schwefel oder Mangan mit Schwefel als Additiv enthält, um die Bearbeitbarkeit des mikromechanischen Teils zu verbessern.

24. Verfahren nach einem der Ansprüche 14 bis 23, **dadurch gekennzeichnet, dass** der Schritt b) eine Phase des Verformens des Materials in Form eines Bandes umfasst.

25. Verfahren nach dem vorhergehenden Anspruch, **dadurch gekennzeichnet, dass** der Verformungsphase eine Stanzphase folgt, um das mikromechanische Teil in einem Teil des Bandes zu bilden.

26. Verfahren nach einem der Ansprüche 14 bis 23, **dadurch gekennzeichnet, dass** der Schritt b) eine Phase des Verformens des Materials in Form eines Stabs oder eines Drahts umfasst.

27. Verfahren nach dem vorhergehenden Anspruch, **dadurch gekennzeichnet, dass** der Verformungsphase eine Stanzphase folgt, um das mikromechanische Teil in einem Teil des Stabs oder des Drahts zu bilden.

28. Verfahren nach dem vorhergehenden Anspruch, **dadurch gekennzeichnet, dass** der Schritt b) eine abschließende Walzphase umfasst.

29. Verfahren nach einem der Ansprüche 14 bis 28, **dadurch gekennzeichnet, dass** es nach dem Schritt b) einen abschließenden Schritt des Polierens und/oder einer Wärmebehandlung umfasst.

## Claims

1. Micromechanical component (2, 4, 5, 6, 7, 8, 10, 11, 12, 13, 14, 15, 16, 17, 18, 19, 20, 22, 23, 24, 26, 28) for a timepiece movement (1) including a metal body formed using a single high-interstitial austenitic steel type material including at least nitrogen and carbon as interstitial atoms, the sum of the mass percentages of carbon and nitrogen in the metal body being comprised between 0.60% and 0.95%, **characterized in that** the mass percentage ratio of carbon to nitrogen in the metal body is comprised between 0.25 and 0.55.

2. Micromechanical component (2, 4, 5, 6, 7, 8, 10, 11, 12, 13, 14, 15, 16, 17, 18, 19, 20, 22, 23, 24, 26, 28) according to claim 1, **characterized in that** the mass percentage of nitrogen in the metal body is comprised between 0.45% and 0.55%.

3. Micromechanical component (2, 4, 5, 6, 7, 8, 10, 11, 12, 13, 14, 15, 16, 17, 18, 19, 20, 22, 23, 24, 26, 28) according to claim 1 or 2, **characterized in that** the mass percentage of carbon in the metal body is comprised between 0.15% and 0.25%.

4. Micromechanical component (2, 4, 5, 6, 7, 8, 10, 11, 12, 13, 14, 15, 16, 17, 18, 19, 20, 22, 23, 24, 26, 28) according to any of the preceding claims, **characterized in that** the sum of the mass percentages of carbon and of nitrogen in the metal body is substantially equal to 0.8% and **in that** the mass percentage ratio of carbon to nitrogen in the metal body is substantially equal to 0.45.

5. Micromechanical component (2, 4, 5, 6, 7, 8, 10, 11, 12, 13, 14, 15, 16, 17, 18, 19, 20, 22, 23, 24, 26, 28) according to any of the preceding claims, **characterized in that** said high-interstitial austenitic steel is of the austenitic stainless steel type including at least 10% chromium and at least 5% nickel and/or manganese.

6. Micromechanical component (2, 4, 5, 6, 7, 8, 10, 11, 12, 13, 14, 15, 16, 17, 18, 19, 20, 22, 23, 24, 26, 28) according to the preceding claim, **characterized in that** said high-interstitial austenitic steel further includes between 0.5% and 5% by mass of molybdenum and/or copper in order to improve its corrosion resistance.

7. Micromechanical component (2, 4, 5, 6, 7, 8, 10, 11, 12, 13, 14, 15, 16, 17, 18, 19, 20, 22, 23, 24, 26, 28) for a timepiece movement (1) including a metal body formed using a single high-interstitial austenitic steel type material including at least nitrogen and carbon as interstitial atoms, **characterized in that** the sum of the mass percentages of carbon and nitrogen in the metal body is equal to 0.36% and the mass percentage ratio of carbon to nitrogen in the metal body is equal to 0.44.

8. Micromechanical component (2, 4, 5, 6, 7, 8, 10, 11, 12, 13, 14, 15, 16, 17, 18, 19, 20, 22, 23, 24, 26, 28) according to the preceding claim, **characterized in that** the mass percentage of nitrogen in the metal body is equal to 0.25%.

9. Micromechanical component (2, 4, 5, 6, 7, 8, 10, 11, 12, 13, 14, 15, 16, 17, 18, 19, 20, 22, 23, 24, 26, 28) according to claim 7 or 8, **characterized in that** the mass percentage of carbon in the metal body is equal to 0.11%.

10. Micromechanical component (2, 4, 5, 6, 7, 8, 10, 11, 12, 13, 14, 15, 16, 17, 18, 19, 20, 22, 23, 24, 26, 28) according to any of claims 7 to 9, **characterized in that** said high-interstitial austenitic steel is of the austenitic stainless steel type including 18.5% chromium, 7% nickel and 6% manganese.

11. Micromechanical component according to any of the preceding claims, **characterized in that** the component forms all or part of a gear train (15), all or part of an index system (21), or all or part of an escapement system (9).

12. Micromechanical component according to any of the preceding claims, **characterized in that** the component forms a pivot arbor (16, 24), a collet (26), a screw (28), a staff (12) of a pallet-fork (11), a wheel plate (14), a pinion plate (18), a plate (20) of an index (17), a plate (22) of an escape wheel (13), a lever (10) of a pallet-fork (11), a main plate (4), a bridge (2, 6, 8), a winding stem (19), a barrel arbor, a casing clamp or an oscillating weight (23).

13. Timepiece **characterized in that** the timepiece includes at least one micromechanical component (2, 4, 5, 6, 7, 8, 10, 11, 12, 13, 14, 15, 16, 17, 18, 19, 20, 22, 23, 24, 26, 28) according to any of the preceding claims.

14. Method for fabricating a micromechanical component (2, 4, 5, 6, 7, 8, 10, 11, 12, 13, 14, 15, 16, 17, 18, 19, 20, 22, 23, 24, 26, 28) including the following steps:
a) taking a high-interstitial austenitic steel type material comprising at least nitrogen and carbon as interstitial atoms, the sum of the mass percentages of carbon and nitrogen in the metal body being comprised between 0.6% and 0.95% and the mass percentage ratio of carbon to nitrogen in the metal body being comprised between 0.25 and 0.55;
b) using only said material, forming a micromechanical component (2, 4, 5, 6, 7, 8, 10, 11, 12, 13, 14, 15, 16, 17, 18, 19, 20, 22, 23, 24, 26, 28).

15. Method according to claim 14, **characterized in that** the mass percentage of nitrogen in the metal body is comprised between 0.45% and 0.55%.

16. Method according to claim 14, **characterized in that** the mass percentage of carbon in the metal body is comprised between 0.15% and 0.25%.

17. Method according to any of claims 14 to 16, **characterized in that** the sum of the mass percentages of carbon and of nitrogen in the metal body is substantially equal to 0.8% and **in that** the mass percentage ratio of carbon to nitrogen in the metal body is substantially equal to 0.45.

18. Method according to any of claims 14 to 17, **characterized in that** said high-interstitial austenitic steel is of the austenitic stainless steel type including at least 10% chromium and at least 5% nickel and/or manganese.

19. Method for fabricating a micromechanical component (2, 4, 5, 6, 7, 8, 10, 11, 12, 13, 14, 15, 16, 17, 18, 19, 20, 22, 23, 24, 26, 28) including the following steps:
a) taking a high-interstitial austenitic steel type material comprising at least nitrogen and carbon as interstitial atoms, the sum of the mass percentages of carbon and nitrogen in the metal body being equal to 0.36% and the mass percentage ratio of carbon to nitrogen in the metal body being equal to 0.44;
b) using only said material, forming a micromechanical component (2, 4, 5, 6, 7, 8, 10, 11, 12, 13, 14, 15, 16, 17, 18, 19, 20, 22, 23, 24, 26, 28).

20. Method according to claim 19, **characterized in that** the mass percentage of nitrogen in the metal body is equal to 0.25%.

21. Method according to claim 19 or 20, **characterized in that** the mass percentage of carbon in the metal body is equal to 0.11%.

22. Micromechanical component according to any of claims 19 to 21, **characterized in that** said high-interstitial austenitic steel is of the austenitic stainless steel type including 18.5% chromium, 7% nickel and 6% manganese.

23. Method according to any of claims 14 to 22, **characterized in that** said high-interstitial austenitic steel includes bismuth, lead, tellurium, selenium, calcium, sulphur or manganese with sulphur as additive in order to improve the machinability of said micromechanical component.

24. Method according to any of claims 14 to 23, **characterized in that** step b) includes a phase of deformation of said material into the form of a strip.

25. Method according to the preceding claim, **characterized in that** the deformation phase is followed by a cutting phase to form said micromechanical component in one portion of the strip.

26. Method according to any of claims 14 to 23, **characterized in that** step b) includes a phase of deformation of said material into the form of a bar or wire.

27. Method according to the preceding claim, **characterized in that** the deformation phase is followed by a cutting phase to form said micromechanical component in one portion of the bar or wire.

28. Method according to the preceding claim, **characterized in that** step b) includes a final burnishing phase.

29. Method according to any of claims 14 to 28, **characterized in that** after step b), the method includes a final polishing and/or heat treatment step.
